# FASCICULE DE BREVET EUROPEEN

(11) **EP 0 605 379 B1**
(45) Date de publication et mention de la délivrance du brevet: **09.07.1997**
(21) Numéro de dépôt: 93870235.4
(22) Date de dépôt: 16.12.1993
(51) Int. Cl.: B22D 11/10

(54) **Procédé de coulée d'un métal en phase pâteuse**
Verfahren zum Giessen eines pastenartigen Metalles
Method of casting a pasty metal

(30) Priorité: 28.12.1992 BE 9201158
(43) Date de publication de la demande: 06.07.1994
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Naveau, Paul, B-4432 Alleur (BE); Wilmotte, Stéphan, B-4050 Chaudfontaine (BE)
(74) Mandataire: Pirmolin, Guy Jean

(56) Documents cités:
- EP-A- 0 269 180
- DE-A- 2 816 803
- FR-A- 2 150 591
- L.Heaslip et al., Alloying of steel billets by the injection of solid particles during continuous casting, ISS-AIME 2nd Technology C.C.Conference, Chicago, Feb.1981, pages 54-63
- M.A.Yur'ev et al., Possibilities of improving the quality of continuously cast billets and conventional ingots by the use of metal powders during teeming, Stal no.5, May 1968, pages 417-418
- A.Ramacciotti et la., Increasing solidification rate in continuous casting by injection of powdered metal into the mould, Steelmaking Proceedings AIME Conference, Chicago, vol.61, 1978, pages 443-450
- L.Heaslip et al., Model studyof fluid flow and pressure distribution during SEN injection - Potential for reactive metal additions during continuous casting, Continuous Casting, AIME, vol.6, 1992, pages 99-114
- A.Spaccarotella, The FAST process for additional cooling and micro-alloying of continuously cast steel by metallic powders injection into the mould, Steelmaking Proceedings AIME Conference, Chicago vol.67, 1984, pages 53-61

## Description

La présente invention concerne un procédé de coulée d'un métal, en particulier de l'acier, en phase pâteuse dans une lingotière de coulée continue.

La coulée d'un métal en phase pâteuse consiste à couler ce métal, par exemple l'acier, à une température comprise dans son intervalle de solidification, c'est-à-dire entre ses températures de liquidus et de solidus. Cette technique de coulée présente des avantages bien connus tels que, dans le cas de l'acier, l'obtention de structures fines et homogènes qui réduisent les ségrégations dans les produits coulés.

Cette méthode de coulée est également appelée coulée à faible surchauffe, par opposition à la coulée conventionnelle dans laquelle le métal présente une nette surchauffe par rapport à son liquidus. Pour la coulée conventionnelle de l'acier, cette surchauffe est usuellement de l'ordre de 25°C à 35°C.

On connaît déjà des dispositifs de coulée d'un métal en phase pâteuse, en particulier par le brevet EP-A-0269180 relatif à la coulée en jet creux dans une busette disposée entre le panier répartiteur et la lingotière de coulée continue.

Selon ce brevet, on insuffle de l'argon à l'intérieur du jet creux, usuellement avec un débit de 5 à 25 l/min, pour éviter l'oxydation du métal; l'abaissement de la surchauffe est assuré par un refroidissement externe de la busette intermédiaire.

La présente invention a pour objet de proposer un procédé permettant de mieux maîtriser la surchauffe résiduelle du métal coulé et d'améliorer encore l'homogénéité de ce métal dans la lingotière.

Conformément à la présente invention, un procédé de coulée continue d'un métal en phase pâteuse, dans lequel on coule ledit métal en un jet creux dans une busette située entre le panier répartiteur et la lingotiere de coulée continue et dans lequel on assure l'abaissement de la surchauffe du métal par un refroidissement externe de ladite busette est caracterisé en ce que l'on règle la surchauffe résiduelle du métal en injectant, dans le volume intérieur dudit jet creux, une matière métallique finement divisée en suspension dans un gaz non oxydant, ladite matière finement divisée présentant une teneur en oxygène aussi faible que possible.

Lorsque, dans le procédé de l'invention, on injecte une matière finement divisée constituée par une poudre du même métal que le métal coulé, par exemple une poudre d'acier à l'intérieur d'un jet creux d'acier, il en résulte un affinement et une homogénéisation accrus de la structure de l'acier, qui peuvent conduire à une disparition de la ségrégation axiale et à l'obtention de propriétés mécaniques très homogènes.

De préférence, la quantité de métal finement divisé ainsi injecté ne dépasse pas 1 % du poids du métal coulé.

Toutefois, suivant une mise en oeuvre particulièrement intéressante, la matière injectée est une poudre d'un autre métal que le métal coulé, et susceptible de former avec celui-ci un alliage prédéterminé.

Cette variante permet de fabriquer des alliages métalliques présentant une structure particulièrement homogène et par conséquent des propriétés mécaniques plus régulières.

Dans ce cas, la quantité de métal d'alliage injecté est de préférence comprise entre 0,5 et 10 % du poids du métal coulé.

Selon l'invention, la granulométrie de la matière finement divisée est inférieure à 1000 µm selon la nature de cette matière et l'effet recherché, avec une valeur préférée d'environ 200 µm s'il s'agit de poudre d'acier injectée dans un jet d'acier.

D'une manière générale, la pression du gaz transportant les matières finement divisées en suspension sera légèrement supérieure à la pression atmosphérique, afin d'éviter toute entrée d'air par d'éventuels interstices du dispositif de coulée. Cette pression sera cependant au maximum égale, et de préférence inférieure à la pression ferrostatique qui règne à l'endroit d'arrivée du métal dans la lingotière, de façon à prévenir tout barbotage du gaz dans le métal et le risque d'entrée d'air par la lingotière.

En faisant varier la quantité de matière injectée dans les limites indiquées, il est possible d'agir sur le refroidissement du métal et ainsi de régler l'abaissement de la surchauffe, compte tenu de la surchauffe initiale dans le récipient de coulée. Il est aisément possible de supprimer ainsi toute surchauffe résiduelle, et même de créer une "surchauffe négative" c'est-à-dire d'atteindre, en certains points du métal, des températures inférieures au liquidus. Il apparaît alors dans le métal des particules solidifiées, qui constituent des germes de solidification lorsque le métal se trouve dans la lingotière.

## Revendications

1. Procédé pour la coulée continue d'un métal en phase pâteuse, dans lequel on coule ledit métal en un jet creux dans une busette située entre le panier répartiteur et la lingotière de coulée continue, et dans lequel on assure l'abaissement de la surchauffe du métal par un refroidissement externe de ladite busette, caractérisé en ce que l'on règle la surchauffe résiduelle du métal en injectant, dans le volume intérieur dudit jet creux, une matière métallique finement divisée en suspension dans un gaz non oxydant, ladite matière finement divisée présentant une teneur en oxygène aussi faible que possible.

2. Procédé suivant la revendication 1, caractérisé en ce que, lorsque ladite matière finement divisée est constituée par une poudre du même métal que le métal coulé, on l'injecte en une quantité égale ou inférieure à 1 % du poids du métal coulé.

3. Procédé suivant la revendication 1, caractérisé en ce que, lorsque ladite matière finement divisée est constituée par une poudre d'un autre métal que le métal coulé, on l'injecte en une quantité comprise entre 0,5 et 10 % du poids du métal coulé.

4. Procédé suivant l'une ou l'autre des revendications 1 à 3, caractérisé en ce que ladite matière métallique finement divisée présente une granulométrie inférieure à 1000 µm.

## Claims

1. Process for the continuous casting of a metal in pasty phase, in which the said metal is cast as a hollow jet in a nozzle located between the tundish and the continuous-casting mould and in which overheating of the metal is lowered by external cooling of the said nozzle, characterized in that the residual overheating of the metal is regulated by injecting, into the inner volume of the said hollow jet, a finely divided metallic substance in suspension in a non-oxidizing gas, the said finely divided substance having as low an oxygen content as possible.

2. Process according to Claim 1, characterized in that, when the said finely divided substance consists of a powder of the same metal as the cast metal, a quantity which is equal to or less than 1% of the weight of the cast metal is injected.

3. Process according to Claim 1, characterized in that, when the said finely divided substance consists of a powder of a metal other than the cast metal, a quantity of between 0.5 and 10% of the weight of the cast metal is injected.

4. Process according to any one of Claims 1 to 3, characterized in that the said finely divided metallic substance has a particle size of less than 1000 µm.

## Patentansprüche

1. Verfahren zum Stranggießen von Metall in halbfester Phase, bei dem man besagtes Metall als Hohlstrahl in einer zwischen dem Verteilerkorb und der Stranggußkokille angeordneten Düse gießt und bei dem man die Verringerung der Überhitzung des Metalls durch Außenkühlung der besagten Düse sicherstellt, dadurch gekennzeichnet, daß man die restliche Überhitzung des Metalls dadurch regelt, daß man einen feinverteilten, in einem nicht oxydierenden Gas suspendierten metallischen Stoff in das Innenvolumen des besagten Hohlstrahls einspritzt, wobei der besagte feinverteilte Stoff den kleinstmöglichen Sauerstoffgehalt aufweist.

2. Verfahren nach Anspruch 1, dadurch gekennzeichnet, daß, wenn der besagte feinverteilte Stoff aus einem Pulver desselben Metalls wie das gegossene Metall besteht, man eine Menge einspritzt, die gleich oder kleiner als 1 Gew.-% des gegossenen Metalls ist.

3. Verfahren nach Anspruch 1, dadurch gekennzeichnet, daß, wenn der besagte feinverteilte Stoff aus einem Pulver eines von dem gegossenen Metall verschiedenen Metalls besteht, man eine Menge zwischen 0,5 und 10 Gew.-% des gegossenen Metalls einspritzt.

4. Verfahren nach einem der Ansprüche 1 bis 3, dadurch gekennzeichnet, daß der besagte feinverteilte Stoff eine kleinere Teilchengröße als 1000 µm aufweist.
